# EUROPÄISCHE PATENTSCHRIFT

(11) **EP 3 307 922 B1**
(45) Veröffentlichungstag und Bekanntmachung des Hinweises auf die Patenterteilung: **22.05.2019**
(21) Anmeldenummer: 16732963.0
(22) Anmeldetag: 10.06.2016
(51) Int. Cl.: C23C 24/08, F02F 3/22

(54) **VERFAHREN ZUR BESCHICHTUNG DER OBERFLÄCHE EINES GESCHLOSSENEN KÜHLKANALS EINES KOLBENS FÜR EINEN VERBRENNUNGSMOTOR**
METHOD FOR COATING THE SURFACE OF A CLOSED COOLING CHANNEL OF A PISTON FOR AN INTERNAL COMBUSTION ENGINE
PROCÉDÉ DE REVÊTEMENT DE LA SURFACE D'UN CANAL DE REFROIDISSEMENT FERMÉ D'UN PISTON POUR UN MOTEUR À COMBUSTION INTERNE

(30) Priorität: 12.06.2015 DE 102015007334
(43) Veröffentlichungstag der Anmeldung: 18.04.2018
(73) Patentinhaber: Mahle International GmbH, 70376 Stuttgart (DE)
(72) Erfinder: BISCHOFBERGER, Ulrich, 73732 Esslingen (DE); KÖRNER, Stephan, 74354 Besigheim (DE)
(74) Vertreter: BRP Renaud & Partner mbB Rechtsanwälte Patentanwälte Steuerberater
(86) Internationale Anmeldenummer: PCT/EP2016/063324
(87) Internationale Veröffentlichungsnummer: WO 2016/198618

(56) Entgegenhaltungen:
- EP-A1- 2 096 290
- DE-A1-102011 107 659
- DE-A1-102012 025 283
- US-A1- 2014 272 188

## Beschreibung

Die vorliegende Erfindung betrifft ein Verfahren zur Beschichtung der Oberfläche eines geschlossenen, Ölzulauf- bzw. Ölablaufbohrungen aufweisenden Kühlkanals eines Kolbens für einen Verbrennungsmotor mit einem hexagonales Bornitrid enthaltenden Beschichtungsmittel.

Derart beschichtete Kolben sind bekannt. Kühlkanalkolben werden bevorzugt in modernen Verbrennungsmotoren mit hoher spezifischer Motorleistung eingesetzt, da sie im Vergleich zu lediglich anspritzgekühlten Kolben im Motorbetrieb eine größere Wärmemenge abführen können, so dass ihre maximale Betriebstemperatur deutlich reduziert werden kann.

Dieses Konzept erweist sich jedoch in neuesten Motorkonstruktionen mit noch höherer spezifischer Motorleistung als problematisch. Schon nach kurzen Motorlaufzeiten bilden sich in den heißesten Zonen des Kolbens, insbesondere im Kühlkanal, gut haftende Ablagerungen aus Ölkohle. Derartige Ablagerungen weisen zudem wärmeisolierende Eigenschaften auf, so dass das Abfließen der Wärmemenge behindert wird. Dies hat zur Folge, dass die Temperatur des Kolbens während des Motorbetriebs unverhältnismäßig stark zunimmt. Bei Stahlkolben führt dies darüber hinaus zu verstärkter Zunderbildung. Im Extremfall werden diese Kolben so heiß, dass eine irreversible Degeneration des Stahlwerkstoffs einsetzt. Dies führt im weiteren Motorbetrieb zu Rissen im Stahlwerkstoff und in der weiteren Folge zu einem völligen Versagen der Kolbenfunktion.

Die EP 2 096 290 A1 offenbart eine Antihaft-Beschichtung auf der Basis von Fluorsilanen.

Aus der DE 10 2008 020 906 A1 ist eine Schutzbeschichtung für Einrichtungen und Industrie bekannt. Diese Schutzbeschichtung umfasst eine polymerbasierte Matrix, insbesondere ein Polysiloxan, in die Partikel, insbesondere aus hexagonalem Bornitrid, eingelagert sind. Derartige Beschichtungen weisen unter Anderem hervorragende Nichtbenetzungseigenschaften zur Verhinderung der Ablagerung von thermisch isolierenden Feststoffen wie Aschen oder Schlacken auf.

DE10 2011 107659 offenbart ein Verfahren zur Beschichtung der Oberfläche eines geschlossenen, Ölzulauf- bzw. Ölablaufbohrungen (19) aufweisenden Kühlkanals eines Kolbens für einen Verbrennungsmotor mit einem hexagonales Bornitrid enthaltenden Beschichtungsmittel.

Es hat sich gezeigt, dass die bis jetzt bekannten Beschichtungen entweder sehr aufwändig zu applizieren sind und Beschichtungen mit einer ungleichmäßigen Schichtdicke erzeugen, so dass zumindest stellenweise wärmedämmende Effekte resultieren, die den Wärmeabfluss aus dem Kühlkanal behindern. Insbesondere kann die gesamte Oberfläche eines Kühlkanals nicht mit zufriedenstellenden Ergebnissen beschichtet werden.

Die Aufgabe der vorliegenden Erfindung besteht darin, ein gattungsgemäßes Verfahren so weiterzuentwickeln, dass eine gleichmäßig dünne Beschichtung über die gesamte Oberfläche des Kühlkanals erhalten werden kann.

Die Lösung besteht in einem Verfahren mit den folgenden Verfahrensschritten: a) Einbringen einer definierten Menge eines Beschichtungsmittels in Form einer Suspension von hexagonalem Bornitrid mit einer Lösung auf der Basis mindestens eines thermisch aushärtbaren anorganischen Bindemittels und mindestens eines Lösemittels in den Kühlkanal; b) Verteilen des Beschichtungsmittels auf der Oberfläche des Kühlkanals durch Bewegen des Kolbens um mindestens zwei Raumachsen; c) Trocknen des auf der Oberfläche des Kühlkanals verteilten Beschichtungsmittels mittels einer laminaren Luftströmung; d) Thermisches Aushärten des Beschichtungsmittels zum Fertigstellen einer auf der Oberfläche des Kühlkanals haftenden Beschichtung.

Das erfindungsgemäße Verfahren zeichnet sich dadurch aus, dass ein Kolben herstellbar ist, bei dem die gesamte Oberfläche des Kühlkanals mit einer hexagonales Bornitrid enthaltende Beschichtung versehen ist, die über die gesamte Oberfläche des Kühlkanals eine gleichmäßige Dicke aufweist, die vorzugsweise zwischen 10µm und 100µm beträgt. Dadurch wird erreicht, dass der

Wärmedurchgang aus dem Kühlkanal wenig bis gar nicht beeinträchtigt wird.

Vorteilhafte Weiterbildungen ergeben sich aus den Unteransprüchen.

Zweckmäßigerweise wird vor Schritt a) die Größe der Oberfläche des Kühlkanals bestimmt, um das Beschichtungsmittel optimal dosieren zu können. Bei einer Oberfläche des Kühlkanals von 190cm² beträgt eine optimale Dosierung 7ml, also etwa 36,84µl pro Quadratzentimeter.

Vorzugsweise wird vor Schritt a) die Oberfläche des Kühlkanals mit einem Reinigungsmittel gereinigt, um die Haftung der Beschichtung auf der Oberfläche zu verbessern. Geeignete Reinigungsmittel sind bspw. Methanol, Ethanol, Aceton, 1-Propanol und 2-Propanol sowie andere niedrigkettige Alkohole.

Das in Schritt a) verwendete Beschichtungsmittel enthält als bevorzugtes Bindemittel mindestens ein Polysiloxan, welches vorzugsweise in Ethanol gelöst wird.

Als weiteres Bindemittel kann Natrium- und/oder Kaliumsilikat verwendet werden, wodurch die Anwendung eines Sol-Gel-Verfahrens ermöglicht wird.

In Schritt b) kann der Kolben bspw. mittels eines Biaxialmischgeräts bewegt werden. Biaxialmischgeräte sind an sich bekannt und werden in der Regel zur Mischung von Lacken und Farben eingesetzt.

Vorzugsweise wird in Schritt c) eine laminare Luftströmung mit einer Geschwindigkeit von 1 bis 2 Metern pro Sekunde angewendet, um zu vermeiden, dass das Beschichtungsmittel durch eine zu schnelle Luftströmung ungleichmäßig auf der Oberfläche des Kühlkanals verteilt wird. Das Trocknen des Beschichtungsmittels erfolgt zweckmäßigerweise bei Raumtemperatur.

In Schritt d) kann das thermische Aushärten bspw. bei einer Temperatur von 180°C bis 220°C durchgeführt werden.

Ein Ausführungsbeispiel der vorliegenden Erfindung wird im Folgenden anhand der beigefügten Zeichnung näher beschrieben. Es zeigen in einer schematischen, nicht maßstabsgetreuen Darstellung:
- Figur 1:: ein Ausführungsbeispiel eines erfindungsgemäßen Kolbens im Schnitt;
- Figur 2: eine fotografische Darstellung eines Kolbengrundkörpers gemäß Figur 1 mit der nach dem erfindungsgemäßen Verfahren aufgetragenen Beschichtung;
- Figur 3: eine weitere fotografische Darstellung eines Kolbengrundkörpers mit einer fehlerhaften Beschichtung.

Der Kolben 10 weist einen Kolbenkopf 11 mit einem Kolbenboden 12, einer Verbrennungsmulde 13, einem umlaufenden Feuersteg 14 sowie einer umlaufenden Ringpartie 15 mit Ringnuten zur Aufnahme von Kolbenringen (nicht darstellt) auf.

Der Kolben 10 weist ferner einen Kolbenschaft 16 auf, der in an sich bekannter Weise mit Kolbennaben 17 versehen ist, in welche Nabenbohrungen 18 zur Aufnahme eines Kolbenbolzens (nicht dargestellt) eingebracht sind. Die Kolbennaben 17 sind über Laufflächen 19 miteinander verbunden.

Der Kolben 10 ist im Ausführungsbeispiel als einstückiger Kolben aus einem Stahlwerkstoff ausgebildet. Hierbei sind ein Kolbengrundkörper 21 und ein Kolbenoberteil 22 durch Schweißen oder Löten unlösbar miteinander verbunden. Der Kolbengrundkörper 21 und das Kolbenoberteil 22 können aus demselben Werkstoff oder unterschiedlichen Werkstoffen bestehen.

Der Kolbengrundkörper 21 und das Kolbenoberteil 22 bilden gemeinsam einen in Höhe der Ringpartie 15 umlaufenden Kühlkanal 23, der Ölzulauf-bzw. Ölablaufbohrungen 23', 23" aufweist. Die Oberfläche 24 des Kühlkanals 23 ist mit einer hexagonales Bornitrid (hBN) enthaltenden Beschichtung 25 versehen. Die Dicke der Beschichtung 25 beträgt vorzugsweise 20µm bis 40µm. Die Wärmeleitfähigkeit der Beschichtung 25 beträgt vorzugsweise 40W/mK bis 50W/mK, abhängig vom Reinheitsgrad des hexagonalen Bornitrids. Der Reibungskoeffizient der Beschichtung 25 ist bis zu einer Temperatur von 600°C konstant und beträgt 0,2. Die spezifische Oberfläche der Beschichtung 25 beträgt, abhängig vom Reinheitsgrad des hexagonalen Bornitrids, 5m²/g bis 15m²/g.

Im Folgenden wird ein Ausführungsbeispiel des erfindungsgemäßen Verfahrens zur Beschichtung des Kühlkanals 23 beschrieben.

Zunächst wird die Oberfläche des Kühlkanals 23 in cm² bestimmt, um das Beschichtungsmittel optimal dosieren zu können.

Die Oberfläche 24 des Kühlkanals 23 wird gründlich mit Ethanol gereinigt. Hierzu werden, je nach Größe der Oberfläche 24, 10ml bis 30ml Ethanol über eine der Ölzulauf- bzw. Ölablaufbohrungen 23', 23" in den Kühlkanal 23 eingebracht und die Bohrungen 23', 23" mit Stopfen (vorzugsweise aus einem gummielastischen Werkstoff) verschlossen. Der Kolben 10 wird bewegt, um das Ethanol im Kühlkanal zu verteilen und sicherzustellen, dass die gesamte Oberfläche 24 mit Ethanol benetzt wird. Hierzu kann bspw. ein Biaxialmischer verwendet werden. Anschließend werden die Stopfen entfernt, so dass das verbleibende Ethanol aus dem Kühlkanal 23 abläuft. Die Oberfläche 24 des Kühlkanals 23 wird über eine der Bohrungen 23', 23" mittels einer laminaren Luftströmung mit einer Fließgeschwindigkeit von 1m/s bis 2m/s fünf Minuten bei Raumtemperatur getrocknet.

Als Beschichtungsmittel wird eine Suspension von Partikeln aus hexagonalem Bornitrid in einem in Ethanol gelösten Polysiloxan verwendet. Der Gehalt an hexagonalem Bornitrid in der Suspension beträgt im Ausführungsbeispiel 104g/l, bezogen auf das Volumen der reinen Polysiloxan-Lösung. Der Gehalt an Polysiloxan beträgt im Ausführungsbeispiel 61g/l, bezogen auf das Gesamtvolumen der Suspension. Der Ethanolgehalt der Suspension beträgt im Ausführungsbeispiel 647g/l, bezogen auf das Gesamtvolumen der Suspension. Ein derartiges Beschichtungsmittel ist bspw. unter der Bezeichnung HeBoCoat ®400E bei dem Hersteller Henze Boron Nitride Products AG, Grundweg 1, 87493 Lauben, käuflich zu erwerben. Wesentlich ist, dass das Beschichtungsmittel frei von halogenhaltigen Stoffen, insbesondere frei von fluorhaltigen Stoffen ist.

Die Dosierung erfolgt bezogen auf die Größe der Oberfläche 24 des Kühlkanals 23 in cm². Eine optimale Dosierung der Suspension beträgt 7ml für eine Oberfläche 24 des Kühlkanals 23 von 190 cm². Dies entspricht im Ausführungsbeispiel 4,53g Ethanol, 0,43g Polysiloxan und 0,73g hBN.

Ein Versuch mit verschiedenen Dosierungen des Beschichtungsmittels für einen Kühlkanal 23 mit einer Oberfläche 24 von 190 cm² erbrachte die folgenden Ergebnisse, wobei die Ergebnisse der optimalen Dosierung und der zu hohen Dosierung in den Figuren 2 und 3 illustriert sind:

| | Optimale Dosierung 7ml/190cm² (Figur 2) | Zu hohe Dosierung 10ml/190cm² (Figur 3) | Zu geringe Dosierung 4-5ml /190cm² |
|---|---|---|---|
| Schichtdicke der Beschichtung (25) [µm] | 20 bis 40 | 160 bis 170 | Teils keine Beschichtung vorhanden |
| Schichthaftung nach Trocknung | Sehr gute Schichthaftung, keine Risse | Schichtabplatzer und deutliche Rissbildung | Keine Rissbildung |
| Trocknungsverhalten | Gleichmäßiges Trocknungsverhalten | Suspension sammelt sich lokal an den Kanten, dort Rissbildung | Sehr gute Trocknungseigenschaften |
| Fließverhalten im Kühlkanal | Suspension verteilt sich homogen, homogene Schichtdickenverteilung | Überschüssige Suspension läuft über Ölablaufbohrung 23' bzw. 23" wieder hinaus | Suspension gelangt nur in Teilbereiche des Kühlkanals 23 |

Das Beschichtungsmittel wird über eine der Bohrungen 23', 23" in den Kühlkanal 23 eingebracht, zweckmäßigerweise mit Hilfe einer Dosiervorrichtung, bspw. einer Dosierpumpe. Die Bohrungen 23', 23" werden mit Stopfen, vorzugsweise aus einem gummielastischen Werkstoff, verschlossen.

Anschließend wird der Kolben 10 um mindestens zwei Raumachsen bewegt. Diese Bewegung ist wesentlich, um das Beschichtungsmittel gleichmäßig auf der Oberfläche 24 des Kühlkanals zu verteilen. Dazu wird zweckmäßigerweise eine Rotationseinheit, bspw. ein an sich bekannter Biaxialmischer verwendet, mit dem der Kolben 10 sowohl um seine Längsachse als auch um eine senkrecht zur Längsachse verlaufende Achse gedreht wird.

Danach werden die Stopfen entfernt. Das auf der Oberfläche 24 des Kühlkanals 23 haftende Beschichtungsmittel wird über eine der Bohrungen 23', 23" mittels einer laminaren Luftströmung mit einer Fließgeschwindigkeit von 1m/s bis 2m/s etwa fünf Minuten bei Raumtemperatur (ca. 20°C) getrocknet. Dabei wird das Ethanol aus dem Beschichtungsmittel ausgetrieben. Dieser Trocknungsschritt ist wesentlich, um eine fehlerfreie gleichmäßige Trocknung des Beschichtungsmittels zu gewährleisten. Die Fließgeschwindigkeit der laminaren Luftströmung darf nicht zu groß sein, da sonst das in der Nähe der Bohrungen 23', 23" auf der Oberfläche 24 des Kühlkanals 23 haftende Beschichtungsmittel durch den Luftdruck verschoben würde, so dass eine Beschichtung mit ungleichmäßiger Dicke resultieren würde.

Zum Herstellen der fertigen Beschichtung 25 erfolgt eine Aushärtung durch Wärmebehandlung, wobei der Kolben 10 während einer Dauer von 25min bis 60min auf 180°C bis 220°C erwärmt wird. Hierbei wird in an sich bekannter Weise das Polysiloxan zu einer SiO₂-Matrix umgesetzt, in der die Partikel aus hexagonalem Bornitrid eingelagert sind.

Die resultierende Beschichtung 25 weist eine Oberflächenenergie von 15-17 mN/m und eine Schichtdicke von 20µm bis 40µm auf, die über die gesamte Oberfläche 24 des Kühlkanals 23 konstant ist. Aufgrund ihrer geringen Schichtdicke hat die Beschichtung 25 keine thermisch isolierende Wirkung auf den Werkstoff des Kolbens 10. Die Beschichtung 25 ist bis 600°C temperaturbeständig.

## Patentansprüche

1. Verfahren zur Beschichtung der Oberfläche (24) eines geschlossenen, Ölzulauf- bzw. Ölablaufbohrungen (23', 23") aufweisenden Kühlkanals (23) eines Kolbens (10) für einen Verbrennungsmotor mit einem hexagonales Bornitrid enthaltenden Beschichtungsmittel, **gekennzeichnet durch** die folgenden Verfahrensschritte:
a) Einbringen einer definierten Menge eines Beschichtungsmittels in Form einer Suspension von hexagonalem Bornitrid mit einer Lösung auf der Basis mindestens eines thermisch aushärtbaren anorganischen Bindemittels und mindestens eines Lösemittels in den Kühlkanal (23);
b) Verteilen des Beschichtungsmittels auf der Oberfläche (24) des Kühlkanals (23) durch Bewegen des Kolbens (10) um mindestens zwei Raumachsen;
c) Trocknen des auf der Oberfläche (24) des Kühlkanals (23) verteilten Beschichtungsmittels mittels einer laminaren Luftströmung;
d) Thermisches Aushärten des Beschichtungsmittels zum Fertigstellen einer auf der Oberfläche (24) des Kühlkanals (23) haftenden Beschichtung (25).

2. Verfahren nach Anspruch 1, **dadurch gekennzeichnet, dass** vor Schritt a) die Größe der Oberfläche (24) des Kühlkanals (23) bestimmt wird.

3. Verfahren nach Anspruch 1, **dadurch gekennzeichnet, dass** vor Schritt a) die Oberfläche (24) des Kühlkanals (23) mit einem Reinigungsmittel gereinigt wird.

4. Verfahren nach Anspruch 3, **dadurch gekennzeichnet, dass** das Reinigungsmittel aus der Gruppe umfassend Methanol, Ethanol, Aceton, 1-Propanol, 2-Propanol ausgewählt wird.

5. Verfahren nach Anspruch 1, **dadurch gekennzeichnet, dass** in Schritt a) als Bindemittel mindestens ein Polysiloxan verwendet wird.

6. Verfahren nach Anspruch 5, **dadurch gekennzeichnet, dass** als Lösemittel Ethanol verwendet wird.

7. Verfahren nach Anspruch 1, **dadurch gekennzeichnet, dass** als weiteres Bindemittel Natrium- und/oder Kaliumsilikat verwendet wird.

8. Verfahren nach Anspruch 1, **dadurch gekennzeichnet, dass** in Schritt a) eine Menge von 7ml des Beschichtungsmittels zur Beschichtung einer Oberfläche (24) des Kühlkanals (23) von 190cm² verwendet wird.

9. Verfahren nach Anspruch 1, **dadurch gekennzeichnet, dass** in Schritt b) der Kolben (10) mittels eines Biaxialmischgeräts bewegt wird.

10. Verfahren nach Anspruch 1, **dadurch gekennzeichnet, dass** in Schritt c) eine laminare Luftströmung mit einer Geschwindigkeit von 1 bis 2 Metern pro Sekunde angewendet wird.

11. Verfahren nach Anspruch 1, **dadurch gekennzeichnet, dass** in Schritt c) das Trocknen bei Raumtemperatur durchgeführt wird.

12. Verfahren nach Anspruch 1, **dadurch gekennzeichnet, dass** in Schritt d) das thermische Aushärten bei einer Temperatur von 180°C bis 220°C durchgeführt wird.

## Claims

1. Method for coating the surface (24) of a closed cooling duct (23) of a piston (10) having oil inlet or outlet bores (23', 23") for a combustion engine with a coating agent comprising hexagonal boron nitride, **characterised by** the following method steps:
a) Introducing a defined quantity of a coating agent in the form of a suspension of hexagonal boron nitride with a solution based on at least one thermally curable inorganic binding agent and at least one solvent into the cooling duct (23);
b) Distributing the coating agent on the surface (24) of the cooling duct (23) by moving the piston (10) about at least two spatial axes;
c) Drying the coating agent distributed on the surface (24) of the cooling duct (23) by means of a laminar air flow;
d) Thermally curing the coating agent to complete a coating (25) adhering to the surface (24) of the cooling duct (23).

2. Method according to claim 1, **characterised in that** before step a) the size of the surface (24) of the cooling duct (23) is determined.

3. Method according to claim 1, **characterised in that** before step a), the surface (24) of the cooling duct (23) is cleaned with a cleaning agent.

4. Method according to claim 3, **characterised in that** the cleaning agent is selected from the group comprising methanol, ethanol, acetone, 1-propanol, 2-propanol.

5. Method according to claim 1, **characterised in that** in step a) at least one polysiloxane is used as a binding agent.

6. Method according to claim 5, **characterised in that** ethanol is used as the solvent.

7. Method according to claim 1, **characterised in that** sodium and/or potassium silicate is used as a further binding agent.

8. Method according to claim 1, **characterised in that** in step a) a quantity of 7ml of the coating agent is used for coating a surface (24) of the cooling duct (23) of 190cm².

9. Method according to claim 1, **characterised in that** in step b) the piston (10) is moved by means of a biaxial mixing device.

10. Method according to claim 1, **characterised in that** in step c) a laminar flow of air at a speed of 1 to 2 meters per second is applied.

11. Method according to claim 1, **characterised in that** in step c) the drying is carried out at room temperature.

12. Method according to claim 1, **characterised in that** in step d) the thermal curing is performed at a temperature of 180°C to 220°C

## Revendications

1. Procédé de revêtement de la surface (24) d'un canal de refroidissement (23) fermé, présentant des perçages d'amenée d'huile ou d'évacuation d'huile (23', 23"), d'un piston (10) pour un moteur à combustion interne avec un agent de revêtement contenant du nitrure de bore hexagonal, **caractérisé par** les étapes de procédé suivantes :
a) introduction d'une quantité définie d'un agent de revêtement sous la forme d'une suspension de nitrure de bore hexagonal avec une solution à base d'au moins un liant anorganique thermiquement durcissable et d'au moins un solvant dans le canal de refroidissement (23) ;
b) distribution de l'agent de revêtement sur la surface (24) du canal de refroidissement (23) par déplacement du piston (10) autour d'au moins deux axes spatiaux ;
c) séchage de l'agent de revêtement distribué sur la surface (24) du canal de refroidissement (23) au moyen d'un courant d'air laminaire :
d) durcissement thermique de l'agent de revêtement pour terminer un revêtement (25) adhérant sur la surface (24) du canal de refroidissement (23).

2. Procédé selon la revendication 1, **caractérisé en ce qu'**avant l'étape a), la taille de la surface (24) du canal de refroidissement (23) est déterminée.

3. Procédé selon la revendication 1, **caractérisé en ce qu'**avant l'étape a), la surface (24) du canal de refroidissement (23) est nettoyée avec un produit de nettoyage.

4. Procédé selon la revendication 3, **caractérisé en ce que** le produit de nettoyage est sélectionné dans le groupe comprenant du méthanol, de l'éthanol, de l'acétone, du 1-propanol, du 2-propanol.

5. Procédé selon la revendication 1, **caractérisé en ce que** dans l'étape a), au moins un polysiloxane est utilisé en tant que liant.

6. Procédé selon la revendication 5, **caractérisé en ce que** de l'éthanol est utilisé en tant que liant.

7. Procédé selon la revendication 1, **caractérisé en ce que** du sodium et/ou silicate de potassium est utilisé en tant qu'autre liant.

8. Procédé selon la revendication 1, **caractérisé en ce que** dans l'étape a), une quantité de 7 ml de l'agent de revêtement est utilisée pour le revêtement d'une surface (24) du canal de refroidissement (23) de 190 cm².

9. Procédé selon la revendication 1, **caractérisé en ce que** dans l'étape b), le piston (10) est déplacé au moyen d'un mélangeur biaxial.

10. Procédé selon la revendication 1, **caractérisé en ce que** dans l'étape c), un courant d'air laminaire avec une vitesse de 1 à 2 mètres par seconde est utilisé.

11. Procédé selon la revendication 1, **caractérisé en ce que** dans l'étape c), le séchage est réalisé à température ambiante.

12. Procédé selon la revendication 1, **caractérisé en ce que** dans l'étape d), le durcissement thermique est réalisé à une température de 180 °C à 220 °C.
